# FASCICULE DE BREVET EUROPEEN

(11) **EP 0 545 785 B1**
(45) Date de publication et mention de la délivrance du brevet: **15.05.1996**
(21) Numéro de dépôt: 92403190.9
(22) Date de dépôt: 26.11.1992
(51) Int. Cl.: C25D 11/18

(54) **Procédé de colmatage d'une couche d'anodisation obtenue en bain chromique**
Verfahren zum Abdichten einer in einem Chromsäurebad erzeugten Anodisierungsbeschichtung
Process for sealing an anodic coating obtained from a chromic acid bath

(30) Priorité: 29.11.1991 FR 9114777
(43) Date de publication de la demande: 09.06.1993
(73) Titulaire: DASSAULT-AVIATION, F-75008 Paris (FR); SOCIETE DE GALVANOPLASTIE INDUSTRIELLE, F-78373 Plaisir (FR)
(72) Inventeur: Wolf, Robert, F-78490 Mere (FR); Bevalot, Jean, F-91570 Bievres (FR); Brault, Claude, F-78540 Vernouillet (FR)
(74) Mandataire: Colas, Jean-Pierre

(56) Documents cités:
- US-A- 4 256 547
- S. WERNICK et al., "The Surface Treatment and Finishing of Aluminium and its Alloys", 1972, Robert Draper LTD., GB

## Description

La présente invention est relative à un procédé de colmatage d'une couche d'anodisation obtenue en bain chromique, et plus précisément d'une telle couche d'anodisation obtenue selon un procédé d'un type permettant l'obtention de performances élevées en ce qui concerne la tenue à la corrosion, notamment en milieu salin.

La tenue à la corrosion est une exigence très importante pour l'industrie aéronautique. Les normes d'essai et les exigences varient quelque peu selon les constructeurs, mais correspondent toujours à un niveau élevé de performances, et il existe plusieurs procédés d'anodisation chromique destinés à les atteindre.

Le problème auquel répond l'invention dérive des constatations suivantes :

Les couches d'anodisation lorsqu'elles ne sont pas colmatées offrent une faible résistance à la corrosion et une bonne adhérence de la peinturé. Lorsqu'elles sont colmatées au taux d'hydratation maximum, elles offrent une bonne tenue à la corrosion mais une moins bonne adhérence de la peinture.

La présente invention a donc pour but de concilier deux exigences contradictoires : d'une part, une très bonne résistance à la corrosion en milieu salin, et un très bon accrochage d'une peinture.

Pour atteindre ce résultat, les recherches ont porté principalement sur la maîtrise de la variation du taux d'hydratation de la couche d'oxyde.

Lors des opérations de colmatage classique, ce taux varie très rapidement dans les valeurs intermédiaires, qu'il faut atteindre de façon compatible avec les exigences industrielles pour concilier les exigences opposées plus haut.

Pour obtenir le résultat recherché, l'invention fournit un procédé de colmatage de la couche d'oxyde obtenue par une anodisation d'aluminium ou d'un alliage d'aluminium en bain chromique, cette anodisation étant d'un type permettant l'obtention de performances très élevées en ce qui concerne la tenue à la corrosion, ce procédé ayant pour particularité que ledit colmatage est réalisé dans les conditions suivantes :
- Composition du bain :
   base : eau déminéralisée,
   bichromate de potassium ou de sodium :
   8 à 12 grammes par litre,
   pH : ajusté à : 4,5 à 6,5 par une addition convenable de soude caustique.
- Température du bain : 75 à 85°C.
- Temps d'immersion : suffisant pour assurer un taux d'hydratation du revêtement d'alumine compris entre 8 et 15%.

On a constaté que le procédé selon l'invention permet d'obtenir une variation lente du taux d'hydratation et donc une grande précision dans sa détermination. L'obtention d'une valeur optimale d'hydratation devient ainsi industriellement réalisable.

Le taux d'hydratation auquel on se réfère ici représente, en masse, la quantité d'eau fixée lors du colmatage, par rapport à la masse totale du revêtement (alumine + eau). Ce taux d'hydratation est déterminé par un essai sur éprouvette.

On décrit, ci-après, le processus d'un tel essai :

Après anodisation, les éprouvettes sont immédiatement rincées (eau déminéralisée), ramenées au laboratoire et séchées à l'air comprimé. Elles sont ensuite pesées, soit P1 le poids de l'éprouvette avant colmatage. Au fur et à mesure des pesées, les éprouvettes sont replacées sur les outillages et stockées dans le laboratoire. La durée de l'opération pesée n'excède pas 5 minutes.

On procède ensuite à un colmatage comme indiqué ci-dessus. Le temps de colmatage écoulé, les montages sont retirés, rincés à l'eau déminéralisée et séchés à l'air comprimé. Les éprouvettes sont à nouveau pesées, soit P2 le poids de l'éprouvette après colmatage. Les éprouvettes sont pesées une troisième fois après dissolution de la couche d'oxyde dans une solution phosphochromique, soit P3 le poids de l'éprouvette dépourvue de sa couche d'oxyde.

Toutes ces manipulations d'éprouvettes se font en gants blancs, en tenant les éprouvettes par les tranches.

On procède ensuite au calcul du taux d'hydratation T :
- DP1 = P2 - P1 :: désigne le poids de l'eau pris lors du colmatage,
- DP2 = P2 - P3: désigne le poids de l'alumine avec eau,
$\text{T =} \frac{\text{DP1}}{\text{DP2}} \text{=} \frac{\text{P2 - P1}}{\text{P2 - P3}} \text{.}$

Pour évaluer les performances du procédé selon la présente invention, on a traité, selon le procédé décrit ci-dessus, des alliages d'aluminium du type 2024 T3 et 7075 T73, préalablement anodisés selon le procédé "BF5" (marque déposée de la Société de GALVANOPLASTIE INDUSTRIELLE).

Ce procédé d'anodisation est décrit dans le document FR-A-2.278.790, qui décrit un procédé d'oxydation anodique de l'aluminium allié ou non, selon lequel on emploie un bain qui contient, à l'état neuf, entre 20 et 100 grammes par litre d'anhydride chromique CrO₃ et une quantité de chromate de chrome (CrO₄)₃ Cr₂ comprise entre 0,5 gramme par litre et une limite supérieure qui est, selon le cas, 15 grammes par litre, ou la limite de solubilité de ce composé à la température d'emploi du bain. De préférence, l'électrolyse est conduite sous une tension comprise entre 5 et 90 volts, à une température inférieure à 65°C. Ce procédé permet d'édifier une couche capable d'assurer une bonne résistance à la corrosion, notamment en atmosphère saline, après colmatage, par exemple, en eau déminéralisée à ébullition. Sans colmatage, il est précisé dans le brevet que la couche obtenue fournit une très bonne base pour les colles, vernis et peintures.

En ce qui concerne la tenue à la corrosion saline en l'absence de peinture, une série d'essais au brouillard salin neutre, selon la norme ISO 9227 - 1990 "NSS" (brouillard salin neutre), a donné le résultat suivant :
- aucune détérioration du substrat après 750 heures d'exposition.

En ce qui concerne l'adhérence de la peinture, des essais ont été faits suivant une technique décrite par la Société INTERNATIONAL CELOMER, qui comprend l'application successive d'une couche de primaire d'accrochage P99, à base de butyral phénolique, puis le dépôt d'un primaire anti-corrosion PAC33, puis une couche de finition PU66, à base de polyuréthane, les désignations ci-dessus étant des marques déposées de la Société INTERNATIONAL CELOMER, la première couche ayant une épaisseur de 4 à 11 micromètres, le total des deux premières couches une épaisseur de 14 à 29 micromètres, et le total des trois couches une épaisseur de 39 à 64 micromètres. Un essai d'adhérence "Q + S" selon la norme ISO 2409-1972 a donné comme résultat, avant et après immersion de 14 jours dans l'eau, le niveau 0 (excellent) de cette norme.

## Revendications

1. Procédé de colmatage de la couche d'oxyde obtenue par une anodisation d'aluminium ou d'un alliage d'aluminium en bain chromique, cette anodisation étant d'un type permettant l'obtention de performances très élevées en ce qui concerne la tenue à la corrosion,
caractérisé en ce que ledit colmatage est réalisé dans les conditions suivantes :
- Composition du bain :
base : eau déminéralisée,
bichromate de potassium ou de sodium :
8 à 12 grammes par litre,
pH : ajusté à : 4,5 à 6,5 par une addition convenable de soude caustique.
- Température du bain : 75 à 85°C.
- Temps d'immersion : suffisant pour assurer un taux d'hydratation du revêtement d'alumine compris entre 8 et 15%.

2. Procédé selon la revendication 1, caractérisé en ce que le taux d'hydratation est défini par un essai préalable ainsi défini :
Après anodisation, des éprouvettes sont immédiatement rincées (eau déminéralisée), ramenées au laboratoire et séchées à l'air comprimé. Elles sont ensuite pesées, soit P1 le poids de l'éprouvette avant colmatage. Au fur et à mesure des pesées, les éprouvettes sont replacées sur les montages et stockées dans le laboratoire. La durée de l'opération pesée n'excède pas 5 minutes.
On procède ensuite à un colmatage comme indiqué ci-dessus. Le temps de colmatage écoulé, les outillages sont retirés, rincés à l'eau déminéralisée et séchés à l'air comprimé. Les éprouvettes sont à nouveau pesées, soit P2 le poids de l'éprouvette après colmatage. Les éprouvettes sont pesées une troisième fois après dissolution de la couche d'oxyde dans une solution phosphochromique, soit P3 le poids de l'éprouvette dépourvue de sa couche d'oxyde.
Toutes ces manipulations d'éprouvettes se font en gants blancs, en tenant les éprouvettes par les tranches.
On procède ensuite au calcul du taux d'hydratation T :
DP1 = P2 - P1 : désigne le poids de l'eau pris lors du colmatage,
DP2 = P2 - P3 désigne le poids de l'alumine avec eau,
$\text{T =} \frac{\text{DP1}}{\text{DP2}} \text{=} \frac{\text{P2 - P1}}{\text{P2 - P3}} \text{.}$

3. Procédé selon la revendication 1 ou 2, caractérisé en ce qu'il est appliqué à une couche d'oxyde obtenue par anodisation d'aluminium ou d'un alliage d'aluminium dans un bain contenant, à l'état neuf, entre 20 et 100 grammes par litre d'anhydride chromique CrO₃ et une quantité de chromate de chrome (CrO₄)₃ CR₂ comprise entre 0,5 gramme par litre et une limite supérieure qui est, selon le cas, 15 grammes par litre, ou la limite de solubilité de ce composé à la température d'emploi du bain.

## Patentansprüche

1. Verfahren zum Abdichten einer Oxidschicht, die durch eine Anodisierung von Aluminium oder einer Aluminiumlegierung in einem Chromsäurebad erzeugt worden ist, wobei diese Anodisierung von einer Art ist, die das Erhalten von sehr hohen Leistungen ermöglicht, was das Korrosionsverhalten betrifft,
dadurch gekennzeichnet, daß das Abdichten unter den folgenden Bedingungen verwirklicht wird :
- Badzusammensetzung :
Basis : voll entsalztes Wasser,
Kaliumdichromat oder Natriumdichromat:
8 bis 12 g pro Liter,
pH : eingestellt auf : 4,5 bis 6,5 durch eine geeignete Zugabe von Natronlauge.
- Badtemperatur : 75 bis 85 °C.
- Eintauchzeit : ausreichend zum Sicherstellen eines Grades der Hydratation des Überzuges des Aluminiums zwischen 8 und 15 %.

2. Verfahren gemäß Anspruch 1, dadurch gekennzeichnet, daß der Hydratationsgrad definiert ist durch einen vorhergehenden Versuch, der derart festgelegt ist :
Nach Anodisierung werden Proben sofort gespült (voll-entsalztes Wasser), zum Labor zurückgebracht und mit Druckluft getrocknet. Sie werden dann gewogen, wobei P1 das Gewicht der Probe vor dem Abdichten sei. Entsprechend den Wägungen werden die Proben wieder auf die Einhängegestelle gesetzt und in dem Labor gelagert. Die Dauer dieser Wiegeoperation überschreitet nich 5 Minuten.
Man nimmt dann ein Abdichten vor, wie weiter oben angegeben. Wenn die Zeit des Abdichtens abgelaufen ist, werden die Geräte herausgezogen, mit vollentsalztem Wasser gespült und mit Druckluft getrocknet. Die Proben werden aufs Neue gewogen, wobei P2 das Gewicht der Probe nach dem Abdichten sei. Die Proben werden ein drittes Mal nach Auflösen der Oxidschicht in einer Phosphor- und Chrom- säure enthaltenden Lösung gewogen, wobei P3 das Gewicht der Probe sei, die ihrer Oxidschicht entblößt ist.
Alle diese Manipulationen der Proben werden mit weißen Handschuhen ausgeführt, indem man die Proben an den Schnittflächen hält.
Man nimmt dann das Berechnen der Hydratationsrate T vor :
DP1 = P2-P1 : bezeichnet das Gewicht des aufgennomenen Wassers während des Abdichtens,
DP2 = P2 - P3 bezeichnet das Gewicht des Aluminiums mit Wasser,
$\text{T =} \frac{\text{DP1}}{\text{DP2}} \text{=} \frac{\text{P2 - P1}}{\text{P2 - P3}} \text{.}$

3. Verfahren gemäß Anspruch 1 oder 2, dadurch gekennzeichnet, daß es auf eine Oxidschicht angewandt wird, die durch Anodisierung von Aluminium oder von einer Aluminiumlegierung in einem Bad erhalten ist, welches im neuen Zustand zwischen 20 und 100 g/l Chromanhydrid CrO₃ und eine Menge von Chromchromat (CrO₄)₃ Cr₂ enthalten zwischen 0,5 g/l und einer Obergrenze enthält, die, nach den Umständen, 15 g/l oder die Löslichkeitsgrenze dieser Zusammensetzung bei der Gebrauchstemperatur des Bades ist.

## Claims

1. Process for sealing the oxide layer obtained by an anodisation of aluminium or of an aluminium alloy in a chromic bath, this anodisation being of a type which makes it possible to obtain very high performance in respect of the corrosion behaviour, characterised in that the said sealing is carried out under the following conditions:
- Composition of the bath:
base : demineralised water,
potassium or sodium dichromate:
8 to 12 grams per litre,
pH : adjusted to : 4.5 to 6.5 by an appropriate addition of caustic soda.
- Bath temperature : 75 to 85°C.
- Immersion time : sufficient to ensure a degree of hydration of the alumina coating of between 8 and 15 %.

2. Process according to Claim 1, characterised in that the degree of hydration is defined by a preliminary test thus defined:
After anodisation, the test specimens are immediately rinsed (demineralised water), returned to the laboratory and dried with compressed air. They are then weighed, the weight of the test specimen before sealing being taken as W1. As the weighings proceed, the test specimens are replaced on the equipment and are stored in the laboratory. The duration of the weighing operation does not exceed 5 minutes.
Sealing is then carried out as indicated below. When the sealing period has elapsed, the tool assemblies are withdrawn, rinsed with demineralised water and dried with compressed air. The test specimens are reweighed, the weight of the test specimen after sealing being taken as W2. The test specimens are weighed a third time after dissolution of the oxide layer in a phosphochromic solution, the weight of the test specimen devoid of its oxide layer being taken as W3.
All this handling of test specimens is performed with white gloves, the test specimens being held by the edges.
A calculation of the hydration ratio R is then carried out:
WD1 = W2 - W1 : denotes the weight of water taken up during the sealing,
WD2 = W2 - W3 denotes the weight of the alumina with water,
$\text{R = (WD1/WD2) = (W2 - W1)/(W2 - W3).}$

3. Process according to Claim 1 or 2, characterised in that it is applied to an oxide layer obtained by anodisation of aluminium or of an aluminium alloy in a bath containing, in the fresh state, between 20 and 100 grams per litre of chromic anhydride CrO₃ and a quantity of chromium chromate Cr₂(CrO₄)₃ of between 0.5 grams per litre and an upper limit which is, depending on circumstances, 15 grams per litre or the solubility limit of this compound at the temperature of use of the bath.
